# EUROPÄISCHE PATENTSCHRIFT

(11) **EP 0 115 756 B1**
(45) Veröffentlichungstag und Bekanntmachung des Hinweises auf die Patenterteilung: **17.09.1986**
(21) Anmeldenummer: 83890215.3
(22) Anmeldetag: 24.11.1983
(51) Int. Cl.: C22B 4/00, C21B 13/12

(54) **Verfahren und Einrichtung zur Herstellung von Metallen, insbesondere von flüssigem Roheisen, Stahlvormaterial oder Ferrolegierungen**
A method and arrangement for producing metals, in particular molten pig iron, steel pre-material or ferroalloys
Procédé et dispositif pour la production de métaux, en particulier de la fonte liquide, de prématériaux d'acier ou de ferro-alliages

(30) Priorität: 07.12.1982 AT 4445/82
(43) Veröffentlichungstag der Anmeldung: 15.08.1984
(73) Patentinhaber: VOEST-ALPINE Aktiengesellschaft, A-4020 Linz (AT)
(72) Erfinder:
(74) Vertreter: Wolfram, Gustav, Dipl.-Ing.

## Beschreibung

Die Erfindung betrifft ein Verfahren zur Herstellung von Metallen, insbesondere von flüssigem Roheisen, Stahlvormaterial oder Ferrolegierungen aus metalloxidhältigem Rohstoff, wobei der Rohstoff in einem metallurgischen Gefäss mittels mindestens eines, von oben nach unten gerichteten Plasmabrenners erschmolzen wird, sowie eine Einrichtung zur Durchführung des Verfahrens.

Die Verarbeitung von Feinerzen zu Flüssigmetall erfordert bei den heute in Verwendung stehenden Reduktionsaggregaten eine vorhergehende Agglomerierung. Sollen z.B. feinkörnige Eisenerze reduziert und zu Flüssigmetall erschmolzen werden, was üblicherweise in einem Hochofen oder in einem Elektroreduktionsofen erfolgt, ist es zur Erzielung einer möglichst wirtschaftlichen Ausbringung und einer guten Reduktionsleistung bei möglichst geringem Brennstoffverbrauch erforderlich, das Erz durch Sintern, Pelletieren oder Brikettieren stückig zu machen.

Dies gilt auch für die Herstellung von Ferrolegierungen (FeCr, FeMn, FeNi, FeSi, ...), die vorwiegend in Elektroreduktionsöfen erschmolzen werden.

Die Nachteile dieser bekannten Verfahren sind unter anderem im hohen technischen und wirtschaftlichen Aufwand für die Aufbereitung der Erze vor dem eigentlichen Einschmelz- bzw. Reduktionsprozess und in der relativ langen Prozessdauer zu sehen.

Aus der AT-B-257 964 ist ein Verfahren der eingangs beschriebenen Art zum Reduzieren metallischer Oxide mittels eines Lichtbogenplasmas bekannt. Der Plasmabogen wird zwischen einem im Deckel vertikal angeordneten Plasmabrenner und einer im Boden eines Schmelzgefässes angeordneten Bodenelektrode gezündet.

Die Reduktion der Metalloxide findet in der Schlackenschicht statt, indem das schmelzflüssige Oxid dem Lichtbogenplasmastrahl ausgesetzt wird, der ein Kohlenwasserstoffgas enthält, und dieses schmelzflüssige Oxid durch die Zerfallsprodukte des Kohlenwasserstoffgases reduziert wird.

Ein ähnliches Verfahren beschreibt die DE-B-2 710 377, wobei Metallschwamm durch einen Ringspalt im Ofendeckel kreisförmig um den Plasmabrenner herum zugeführt wird.

Diese bekannten Verfahren weisen den Nachteil auf, dass die vom Plasmastrahl agbestrahlte Wärmeenergie eine grosse Belastung für die Ofenauskleidung darstellt, da die stärkste Wärmestrahlung senkrecht zur Achse des Plasmastrahles auftritt. Dies bedingt einerseits eine Verkürzung der Ofenreise, d.h. der Betriebsdauer des Ofens von einer Ausmauerung bis zur nächsten Ausmauerung der feuerfesten Auskleidung, und andererseits eine schlechte Ausnützung der zugeführten Energie, da ein Grossteil der Wärme, ohne am Erschmelzungsprozess beteiligt zu sein, von der Ofenausmauerung aufgenommen werden muss.

Die Erfindung stellt sich die Aufgabe, ein Verfahren sowie eine Vorrichtung zur Durchführung des Verfahrens zu schaffen, welche es ermöglichen, sowohl Roheisen und roheisenähniiche Flüssigmetalle als auch Ferrolegierungen herzustellen, wobei nicht nur die Ofenausmauerung vor einer zu grossen Wärmebelastung durch den Plasmastrahl geschützt ist, sondern die vom Plasmabrenner zugeführte Energie in möglichst grossem Ausmass dem Feinerz zu dessen Erschmelzung und Reduzierung zur Verfügung steht. Weiteres soll ein vorhergehendes Agglomerieren des einzusetzenden Rohstoffes, d.h. des einzusetzenden Feinerzes vermieden werden, so dass der diesbezügliche Aufwand entfallen kann.

Diese Aufgabe wird erfindungsgemäss durch die Kombination folgender Merkmale gelöst:
- dass der Rohstoff in Form von feinteiligen Partikeln parallel zum Plasmastrahl und diesen peripher umgebend von oben in das metallurgische Gefäss zugegeben wird,
- dass in das Gefäss von unten durch die Schmelze hindurch sauerstoffhältige Gase und Kohlenstoff eingeblasen werden und
- dass in dem Gefäss eine, den Plasmastrahl in seiner gesamten Höhe und den Zuflussstrom der Rohstoffpartikel peripher umgebende Schaumschlacke gebildet wird.

Die Schaumschlacke bewirkt einen effektvollen Schutz der Ofenausmauerung vor der vom Plasmastrahl ausgehenden Wärmestrahlung. Die Ummantelung des Plasmastrahles durch die eingesetzten feinteiligen Rohstoffpartikel lässt eine optimale Nutzung der Wärmestrahlung des Plasmastrahles zu. Das Einblasen von Kohenstoff von unten bewirkt, dass ein Austragen des Kohlenstoffes vermieden wird. Die Zuführung des sauerstoffhältigen Gases von unten vermeidet eine vorzeitige Zerstörung der Kathode durch den Sauerstoff.

Gemäss einer bevorzugten Ausführungsform wird nach dem Einschmelzen der Rohstoffpartikel die Zufuhr der Rohstoffpartikel eingestellt und lediglich sauerstoffhältiges Gas und/oder Kohlenstoff von unten durch die Schmelze hindurch eingeblasen.

Eine Einrichtung zur Durchführung des erfindungsgemässen Verfahrens weist ein feuerfest ausgekleidetes metallurgisches Gefäss und einen von oben nach unten gerichteten Plasmabrenner auf, wobei im Boden des Gefässes eine Gegenelektrode angeordnet ist, und ist dadurch gekennzeichnet, dass der Plasmabrenner peripher von einem Mantel zur Bildung eines den Plasmabrenner peripher umgebenden Zuführraumes für die feinteiligen Rohstoffpartikel umgeben ist und dass im Boden des metallurgischen Gefässes Düsen, vorzugsweise Manteldüsen, zur Zufuhr von sauerstoffhältigem Gas und Kohlenstoff vorgesehen sind.

Die Erfindung ist nachfolgend anhand der Zeichnung an einem Ausführungsbeispiel näher erläutert, wobei die Zeichnung ein metallurgisches Gefäss im Vertikalschnitt zeigt.

Der metallische Aussenmantel 1 des metallurgischen Gefässes 2 ist mit einer feuerfesten Auskleidung 3 versehen. Das Gefäss 2 ist mit einem Deckel 4, der ebenfalls feuerfest ausgekleidet ist, geschlossen. An den Deckel 4 schliesst eine Abgasleitung 5 an. An den Gefässunterteil 6 schliesst nach oben hin ein im wesentlichen vertikaler zylindrischer Gefässteil 7 an. Durch den Deckel 4 des Gefässes 2 ragt in dessen Innenraum 8 ein vertikaler, zentrisch im Gefäss 2 angeordneter Plasmabrenner 9. Im Boden 10 des Gefässes 2 ist ebenfalls zentral die

Bodenelektrode 11 für den Plasmabrenner 9 eingesetzt.

Der Plasmabrenner 9 ist peripher von einem Mantel 12 umgeben, durch den ein den Plasmabrenner 9 umgebender Ringraum 13 gebildet wird, der zum Gefässboden 10 hin offen ist. Dieser Ringraum 13 kann auch von mehreren, den Plasmabrenner peripher umgebenden Aufblaslanzen für die Rohstoffpartikel gebildet sein. Im Boden 10 des Gefässes 2 sind Bodendüsen 14, die vorzugsweise als Manteldüsen ausgebildet sind, angeordnet, durch die Sauerstoff und/oder Kohlenstoff in den Innenraum 8 des Gefässes 2 eingeblasen wird.

Im Gefässunterteil 6 sind ein Schlackenabstichloch 15 und ein Metallabstichloch 16 vorgesehen. Die im Gefäss befindliche Schlacke ist mit 17, das erschmolzene Metall mit 18 und der Plasmastrahl mit 19 bezeichnet. Der den Plasmastrahl umgebende Rohstoffmantel trägt das Bezugszeichen 20.

Nachfolgend ist die Funktion der Einrichtung beim Herstellen von Roheisen näher erläutert:
Eine erste Chargierung mit Feinerz und Schlackenbildnern erfolgt durch den Ringraum (oder die eventuell statt ihm vorgesehenen Aufblaslanzen). Danach wird ein Plasmabogen 19 zwischen dem in vertikaler Richtung beweglichen (zur optimalen Einstellung der Plasmabogenlänge) Plasmabrenner 9 und der wassergekühlten Bodenelektrode 11 gezündet und der gegebenenfalls mit Feinkohle vermischte Einsatz durch die vom Plasmabogen 19 agbestrahlte Wärme aufgeschmolzen sowie mittels des mit ihm eingeblasenen Reduktionsgases reduziert.

Nach Bildung eines Metallsumpfes 18 und einer Schlackenschicht 17 wird sowohl von oben durch den Ringraum 13 (bzw. die Aufblaslanzen) zusätzlich zum Einsatz und Reduktionsgas als auch von unten durch die Bodendüsen Sauerstoff und/oder Kohlenstoff eingedüst, um eine Schaumschlacke aufzubauen.

Ein Schäumen der Schlacke ist nur möglich, wenn in der Schlacke ein ausreichender FeO-Gehalt und Kohlenstoffgehalt, in Form von elementarem Kohlenstoff bzw. kohlenstoffgesättigten Metallspritzern, vorliegt. In diesem Fall reagiert der Kohlenstoff und der Sauerstoff des Eisenoxides unter Bildung von Kohlenmonoxid. Diese Gasbildung führt zu einem Aufblähen bzw. Schäumen der Schlacke. Darüber hinaus ist für das Schäumen der Schlacke eine hinreichende Schlackenhöhe und entsprechende Schlackenviskosität erforderlich.

Der Kohlenstoff dient somit zur Reduktion, zur Heizung (durch Verbrennung mit Sauerstoff) und zur Schäumung.

Ist die Einschmelzphase beendet, so wird die Feinerzzufuhr eingestellt, jedoch Sauerstoff und/oder Kohlenstoff weiterhin durch die Bodendüsen 14 eingedüst. Der Prozess in der folgenden Fertigreduktionsphase wird nun so geführt, dass einerseits die gewünschte Abstichtemperatur und andererseits ein geringer Metalloxidgehalt durch einen relativ hohen Kohlenstoffüberschuss in der Schlacke 17 erreicht wird. Anschliessend wird durch das Schlackenabstichloch 15 abgeschlackt und durch das Metallabstichloch 16 abgestochen.

Bei dem erfindungsgemässen Verfahren wird zwischen einer Einschmelz- und Fertigreduktionsphase unterschieden. Dementsprechend verändern sich auch die Schlackenzusammensetzungen. Im folgenden sind Richtwerte der Schlackenanalyse für die Einschmelz- und Fertigschmelzphase bei der Herstellung von roheisenähnlichem Flüssigmetall mit ca. 2% Kohlenstoff in einem basisch zugestellten Reduktionsreaktor angegeben.

Schlackenzusammensetzung in der Einschmelzphase:
30 bis 35% FeO + Fe₃0₄
40 bis 45% Ca0 + MnO
15 bis 20% SiO_{z}
Rest P₂0₅, A1₂0₃, MgO u.a.

Schlackenzusammensetzung in der Fertigschmelzphase:
10 bis 15% Gesamteisengehalt der Schlacke (das Eisen ist grossteils in Form von FeO an den Sauerstoff gebunden)
50 bis 55% Ca0 + MnO
20 bis 25% Si0₂
Rest P₂0₅, A1₂0₃, MgO u.a.

Neben der Zufuhr von elektrischer Energie durch den Plasmabrenner 9 wird ein Grossteil der benötigten Energie in Form von Kohlenstoff und Sauerstoff zugeführt (- es verbrennt der Kohlenstoff mit dem Sauerstoff, wobei Energie frei wird -), wodurch es möglich ist, auch hochschmelzende Legierungen, insbesondere hochschmelzende Ferrolegierungen, kostengünstig herzustellen. Die oben dargelegten grundsätzlichen Überlegungen für die Schlackenbildung gelten auch bei der Erzeugung von Ferrolegierungen. Dabei nimmt jedoch der Eisenoxidgehalt ab, wogegen die Gehalte an Mn-, Cr-, W-Oxid u.a. zunehmen.

Die hohe, vom Plasmabrenner 9 erzeugte Temperatur ist vorwiegend in der Einschmelzphase von besonderem Vorteil. Für einen möglichst wirtschaftlichen Ofenbetrieb ist es zweckmässig, dass nach dem Abstich ein Metallsumpf 18 im Schmelzgefäss 2 verbleibt; bei einer erneuten Chargierung kann dann sofort mit dem Einblasen von Kohlenstoff und/oder Sauerstoff (sowohl von unten als auch von oben) - als zusätzlicher Energieträger zum Plasmabrenner 9 - begonnen werden.

Neben den Vorteilen der optimalen Ausnutzung der vom Plasmastrahl 19 abgegebenen Energie und der weitgehenden Schonung der Ofenauskleidung bietet das erfindungsgemässe Verfahren auch die Möglichkeit, die Abgasmengen durch gezielte Prozessführung (durch geeignete Energiezufuhr durch den Plasmabrenner 9 sowie dosiertes Einblasen von heiz-, Reduktions- und Schäumgas) möglichst gering zu halten. Die heissen Abgase können zweckmässig zur Vorwärmung und/oder teilweisen Vorreduktion des eingesetzten Erzes verwendet werden.

## Patentansprüche

1. Verfahren zur Herstellung von Metallen, insbesondere von flüssigem Roheisen, Stahlvormaterial oder Ferrolegierungen, aus metalloxidhältigem Rohstoff, wobei das Verfahren die folgenden Merkmale enthält:
- dass der Rohstoff in einem metallurgischen Gefäss (2) mittels mindestens eines, von oben nach unten gerichteten Plasmabrenners (9) erschmolzen wird,
- dass der Rohstoff in Form von feinteiligen Partikeln parallel zum Plasmastrahl (19) und diesen peripher umgebend von oben in das metallurgische Gefäss (2) zugegeben wird,
- dass in das Gefäss (2) von unten durch die Schmelze (18) hindurch sauerstoffhältige Gase und Kohlenstoff eingeblasen werden und
- dass in dem Gefäss (2) eine, den Plasmastrahl (19) in seiner gesamten Höhe und den Zuflussstrom (20) der Rohstoffpartikel peripher umgebende Schaumschlacke (17) gebildet wird.

2. Verfahren nach Anspruch 1, dadurch gekennzeichnet, dass nach dem Einschmelzen der Rohstoffpartikel die Zufuhr der Rohstoffpartikel eingestellt und lediglich sauerstoffhältiges Gas und/oder Kohlenstoff von unten durch die Schmelze (18) hindurch eingeblasen wird.

3. Einrichtung zur Durchführung des Verfahrens nach den Ansprüchen 1 oder 2, mit einem feuerfest ausgekleideten metallurgischen Gefäss (2) und einem von oben nach unten gerichteten Plasmabrenner (9), wobei im Boden (10) des Gefässes (2) eine Gegenelektrode (11) angeordnet ist, dadurch gekennzeichnet, dass der Plasmabrenner (9) peripher von einem Mantel zur Bildung eines den Plasmabrenner (9) peripher umgebenden Zuführraumes (13) für die feinteiligen Rohstoffpartikel umgeben ist und dass im Boden des metallurgischen Gefässes Düsen (14), vorzugsweise Manteldüsen, zur Zufuhr von sauerstoffhältigem Gas und Kohlenstoff vorgesehen sind.

4. Einrichtung nach Anspruch 3, dadurch gekennzeichnet, dass der Zuführraum (13) von mehreren, den Plasmabrenner (9) peripher umgebenden Aufblaslanzen gebildet ist.

## Claims

1. A method for producing metals, in particular molten pig iron, steel pre-material or ferroalloys, from metaloxide- containing raw naterial, which method comprises the following characteristic features:
- smelting the raw material in a metallurgical vessel (2) by means of at least one plasma burner (9) directed from top to bottom,
- top-charging the raw material into the metallurgical vessel (2) in the form of fine particles parallel to the plasma jet (19) and peripherally surrounding the same,
- bottom-blowing oxygen-containing gases and carbon into the vessel (2) through the melt (18), and
- forming a foamed slag (17) in the vessel (2), which surrounds the plasma jet (19) over its total height and the supplied flow (20) of raw material particles peripherally.

2. A method according to claim 1, characterised in that the supply of raw material particles is stopped upon smelting of the raw material particles and merely oxygen-containing gas and/or carbon is bottom- blown in through the melt (18).

3. An arrangement for carrying out the method according to claim 1 or 2, comprising a refractory- lined metallurgical vessel (2) and a plasma burner (9) directed from top to bottom, a counter electrode (11) being arranged in the bottom (10) of the vessel (2), characterised in that the plasma burner (9) is peripherally surrounded by a jacket to form a supply space (13) for the fine raw material particles, which surrounds the plasma burner (9) peripherally, and that nozzles (14) are provided in the bottom of the metallurgical vessel, perefably jacket nozzles, to supply oxygen-containing gas and carbon.

4. An arrangement according to claim 3, characterised in that the supply space (13) is formed by several top-blowing lances peripherally surrounding the plasma burner (9).

## Revendications

1. Procédé pour la production de métaux, en particulier de fonte brute liquide, d'acier préaffiné ou de ferro-alliages, à partir de matières premières contenant des oxydes métalliques, étant précisé que le procédé comporte les caractéristiques suivantes:
- les matières sont fondues dans un creuset métallurgique (2) au moyen d'au moins un chalumeau à plasma (9) dirigé du haut vers le bas,
- on ajoute d'en haut, dans le creuset métallurgique (2), des matières premières sous forme de particules à granulométrie fine, parallèlement au jet du plasma (19) et entourant celui-ci à la périphérie,
- on insuffle dans le creuset (2), d'en bas et à travers le laitier (18), des gaz contenant de l'oxygène et du carbon et
- il se forme dans le creuset (2) un laitier moussant (17) qui entoure, sur la périphérie le jet de plasma (19) sur toute sa hauteur et le flux d'arrivée (20) des particules de matière premières.

2. Procédé selon la revendication 1, caractérisé en ce qu'après la fusion des particules de matières premières on arrête l'arrivé des particules de matières premières et que l'on insuffle simplement d'en bas, à travers le bain de fusion (18), du gaz contenant de l'oxygène et/ou du carbone.

3. Dispositif pour l'exécution du procédé selon la revendication 1 ou 2, comportant un creuset métallurgique (2) à revêtement réfractaire et un chalumeau à plasma (9) dirigé du haut vers le bas, étant précisé qu'une contre-électrode (11) est disposée dans le fond (10) du creuset (2), caractérisé en ce que le chalumeau à plasma (9) est entouré sur sa périphérie par une envelope permettant de former un espace d'arrivée (13), qui entoure sur la périphérie le chalumeau à plasma (9), pour les particules de matières premières de granulométrie fine; et en ce que dans le fond du creuset métallurgique sont prévues des buses (14), de préférence des buses enrobées, pour l'arrivée du gaz contenant de l'oxygène et du carbone.

4. Dispositif selon la revendication 3, caractérisé en ce que l'espace d'arrivée (13) est constitué de plusieurs lances de soufflage entourant sur la périphérie le chalumeau (9).
